# FASCICULE DE BREVET EUROPEEN

(11) **EP 4 405 149 B1**
(45) Date de publication et mention de la délivrance du brevet: **18.02.2026**
(21) Numéro de dépôt: 22786476.6
(22) Date de dépôt: 23.09.2022
(51) Int. Cl.: B27M 1/02

(54) **PROCÉDÉ DE FORMAGE DU BOIS**
VERFAHREN ZUR FORMUNG VON HOLZ
WOOD FORMING PROCESS

(30) Priorité: 24.09.2021 CH 0703082021
(43) Date de publication de la demande: 31.07.2024
(73) Titulaire: Creaholic SA, 2503 Biel/Bienne (CH)
(72) Inventeur: TORRIANI, Laurent, 2516 Lamboing (CH); CHAPELAT, Carole, 2502 Biel/Bienne (CH)
(74) Mandataire: P&TS SA (AG, Ltd.)
(86) Numéro de dépôt international: PCT/IB2022/059014
(87) Numéro de publication internationale: WO 2023/047347

(56) Documents cités:
- DE-C- 618 230
- DE-C- 636 413
- GB-A- 397 513
- GB-A- 733 971
- US-A- 987 368
- US-A1- 2021 170 625

## Description

### Domaine technique

La présente invention concerne un procédé de formage du bois, selon le préambule de la revendication 1. Un tel procédé est connu du document US 987 368 A.

### Etat de la technique

De manière générale, le pressage du bois est une technique de réalisation d'objets en bois connue. Cette technique consistant à exercer une force importante contre la surface d'une ébauche en bois, souvent placée dans un moule, permet de compresser le bois afin de lui donner une forme prédéfinie, tout en augmentant la résistance de l'objet dû à sa densification. Cette technique possède aussi l'avantage de permettre la réalisation de formes en creux non fraisable, par exemple des formes polygonales avec des angles nets, ce qui n'est pas possible par fraisage à cause du diamètre de la tête de fraisage.

Dans la vaste majorité des cas, la compression s'effectue dans une direction perpendiculaire aux fibres du bois. En effet, la pression nécessaire pour compresser un morceau de bois dans une direction transverse aux fibres est bien moindre que celle nécessaire à la compression du même morceau de bois dans une direction parallèle aux fibres. En d'autres termes, rapprocher les fibres par compression nécessite moins d'énergie qu'écraser une fibre sur elle-même.

Il a aussi été suggéré de comprimer le bois dans une direction parallèle aux fibres. Ces procédés sont cependant peu utilisés. En effet, les pressions mises en œuvre durant une compression parallèle aux fibres du bois peuvent être extrêmement importantes, et impossibles à obtenir avec des presses ordinaires ou des objets de grande dimension.

EP1706248 décrit un objet de bois tel qu'un boitier pour appareil électronique obtenu par compression d'une ébauche préalablement usinée (par exemple par fraisage). Dans ce document, le fond de la matrice (ou moule) dans laquelle est placée l'ébauche est fortement incurvé afin d'éviter les problèmes de démoulage ainsi que de netteté des contours de l'objet final. La pièce nécessite un usinage, par exemple un fraisage, préalable d'une cavité dont la profondeur va simplement être renforcée par le pressage. Seul le fond de la cavité est soumis à la compression ; en revanche la surface supérieure de l'ébauche ne subit pas de déformation sous l'action de la presse de forme. L'aspect esthétique des bords externes et internes de l'objet est déterminé principalement par le fraisage.

### Bref résumé de l'invention

Un but de la présente invention est de proposer un procédé de formage d'un objet en bois exempt des limitations des procédés connus dans l'art antérieur.

Un autre but de l'invention est de proposer un procédé de formage d'un objet en bois qui soit écologique et économique.

Un autre but de l'invention est de proposer un procédé de formage d'un objet en bois qui permette d'obtenir rapidement des faces latérales et frontales particulièrement propres et des arêtes franches.

Un autre but de l'invention est de proposer un procédé de formage d'un objet en bois qui permette d'obtenir rapidement des flancs résistants aux chocs et à l'humidité.

Selon l'invention, ces buts sont atteints notamment au moyen d'un Procédé de formage d'un objet en bois comportant les étapes suivantes :
- obtention d'une ébauche par découpage d'une pièce de bois selon une direction transversale aux fibres du bois ;
- positionnement de l'ébauche par une matrice ;
- pressage de l'ébauche au moyen d'une presse de forme mise en appui contre une face libre de l'ébauche, en exerçant une pression selon une direction parallèle aux fibres du bois
caractérisé en ce que la pression lors du pressage est supérieure à 1,5*10⁶ N/m²,
en ce que le pressage est effectué à froid,
en ce que le pressage est effectué à sec,
et en ce que la matrice comporte un flanc de positionnement en appui contre l'ébauche lors du pressage et formant un premier angle n'excédant pas 5° avec les fibres du bois de l'ébauche positionnée dans la matrice, et/ou en ce que la presse de forme comporte un flanc de poinçonnage en appui contre l'ébauche lors du pressage, le flanc de poinçonnage formant un deuxième angle n'excédant pas 5° avec les fibres du bois de l'ébauche positionnée dans la matrice.

La pression lors du pressage est de préférence supérieure à 2*10⁶ N/m², préférentiellement supérieure à 5*10⁶ N/m². La force utilisée pour presser les fibres dans le sens parallèle aux fibres et de l'ordre de dix à vingt fois supérieure par rapport à une compression perpendiculaire aux fibres.

Le flanc de poinçonnage coulisse le long des fibres de l'ébauche lors du pressage.

Le flanc de poinçonnage peut coulisser le long des fibres de l'ébauche lors du pressage, sans participer à leur compression longitudinale, ou seulement de manière très limitée si les flancs de poinçonnage ne sont pas parallèles aux fibres.

Dans un mode de réalisation, tout le flanc de poinçonnage et le flanc de positionnement coulissent le long des fibres de l'ébauche lors du pressage.

La compression parallèlement aux fibres du bois confère des avantages à l'objet résultant.

En particulier, les faces, les arêtes et les contours de l'objet final sont particulièrement nets car définis par les fibres du bois qui sont comprimées sur elles-mêmes, mais conservent leur rectilinéarité.

Dans le cas de flancs de poinçonnage et de positionnement parallèles aux fibres du bois lors du pressage, les faces latérales de l'objet le long de ces flancs sont définies par la surface latérale de fibres contiguës comprimées, sans que les extrémités des fibres n'apparaissent sur ces faces.

Il en résulte des faces latérales de haute qualité, ayant une rugosité très faible, notamment des faces latérales particulièrement lisses à la sortie de la presse.

Même un angle inférieur à 5° entre les flancs de poinçonnage et/ou de positionnement d'une part et les fibres du bois d'autre part permet de limiter le nombre de fibres dont l'extrémité aboutit sur des faces latérales de l'objet, et donc d'obtenir des faces propres et lisses.

Ces faces latérales et/ou frontales définies par des fibres comprimées dans le sens longitudinal sont particulièrement résistantes à des chocs et à l'humidité.

L'ébauche ne nécessite pas l'usinage préalable d'une cavité ou d'un logement concave.

La ou les portions concaves de la pièce peuvent être obtenues uniquement par pressage, sans usinage préalable.

Grâce aux pressions importantes utilisées, il n'est pas nécessaire d'humidifier ni de chauffer le bois pour le déformer.

La pression supérieure à 1,5*10⁶ N/m² , de préférence supérieure à 2*10⁶ N/m², de préférence supérieure à 5*10⁶ N/m², permet d'obtenir des objets possédant des faces et des arêtes nettes, y compris des objets ayant un profil ou une cavité polygonale.

Des tests ont montré qu'une pression supérieure à 1,5*10⁶ N/m² permet de compresser au moins 50% de la hauteur (dans le sens des fibres du bois) de l'ébauche pour des essences de bois ayant une densité inférieure ou égale à 0.5 kg/dm3. A titre d'exemple, pour un bois d'une densité moyenne de 0.5 kg/dm³, la hauteur de l'ébauche peut être compressée d'au maximum 50% sans que l'objet final n'en souffre. Pour des bois de densité inférieure, une compression encore plus importante peut être exercée sans dommages, par exemple pour un bois d'une densité de 0.4 kg/dm³, la hauteur maximale de l'ébauche peut être compressée de 60% sans porter atteinte à l'intégrité de l'objet.

La presse de forme et la matrice peuvent comporter des flancs de guidage coulissant l'un contre l'autre lors du pressage. Le ou les flancs de guidage permettent avantageusement de maintenir la matrice avec précision durant le pressage, pour garantir une déformation contrôlée et un formage de précision. L'ébauche est ainsi immobilisée au moment du pressage.

Un flanc de guidage de la matrice peut guider la presse de forme durant le pressage, contribuant ainsi à l'obtention de flancs nets des parties compressées.

L'étape de pressage peut être réalisée à l'aide d'une presse de forme comprenant un premier flanc perpendiculaire aux fibres du bois, et un deuxième flanc plan, les deux flancs plans étant joints par le flanc de poinçonnage.

L'étape de pressage peut comprendre une phase de guidage de la presse de forme, le flanc de guidage de la matrice guidant la presse de forme.

Les flancs de guidage sont avantageusement parallèles à la direction de pressage.

Les flancs de guidage sont avantageusement parallèles à la direction longitudinale des fibres du bois.

Le bois est ainsi comprimé longitudinalement, en s'appuyant latéralement contre le flanc de positionnement de la matrice.

Une hauteur maximale de l'ébauche dans le sens des fibres du bois peut être réduite lors du pressage.

La hauteur du flanc de guidage de la matrice peut être supérieure à la hauteur maximale de l'ébauche avant pressage.

La première surface, la deuxième surface, et/ou un fond de la matrice, peuvent être structurés.

La résolution minimale du relief de la structuration peut être très fine, c'est-à-dire comprise entre 10 µm et 50 µm, permettant ainsi la réalisation de structures très fine à la surface du bois.

Le flanc de poinçonnage peut comprendre un premier chanfrein permettant notamment de lisser la transition flanc intérieur/fond intérieur de l'objet réalisé.

Le premier chanfrein peut former un angle avec une surface de fond de la matrice d'au plus 35°.

Le flanc de positionnement de la matrice peut comprendre un second chanfrein permettant notamment de lisser la transition flanc extérieur/fond extérieur de l'objet réalisé.

Le second chanfrein peut former un angle avec une surface de fond de la matrice d'au plus 55°.

La presse de forme peut comprendre un profil transverse ou longitudinal en escalier permettant notamment d'approximer des courbes difficiles à réaliser.

Le pas de l'escalier peut être très fin, typiquement compris entre 0.01mm et 0.2mm.

Le procédé peut comprendre une étape d'extraction de l'ébauche de manière à désolidariser l'ébauche de la matrice et/ou de la presse de forme après l'étape de pressage de l'ébauche.

L'ébauche peut avoir une densité avant pressage inférieure à 0.75 kg/dm³, de préférence, inférieure à 0.5 kg/dm³.

Le bois dans lequel est découpée l'ébauche peut être du châtaignier, de l'okoumé, de l'arolle, du tilleul, de l'aulne, du peuplier, du balsa, de l'épicéa, du sapin, de l'érable, du noyer, du frêne ou du hêtre.

Une étape d'usinage mécanique de l'ébauche peut être introduite avant l'étape de pressage pour augmenter sa porosité et réduire sa densité.

L'usinage mécanique peut comporter plusieurs micro-forages dans le sens des fibres du bois.

Les micro-forages peuvent être réalisés au moyen d'un forêt, ou par étampage, par exemple au moyen d'aiguilles enfoncées simultanément dans une direction parallèle aux fibres du bois.

Une extrémité de la presse de forme en contact avec l'ébauche peut comprendre un profil biseauté.

Selon l'invention, ces buts sont aussi atteints par l'objet en bois obtenu par le procédé décrit ci-dessus.

### Brève description des figures

Des exemples de mise en œuvre de l'invention sont indiqués dans la description illustrée par les figures annexées dans lesquelles :
- La figure 1 illustre des découpes possibles d'une ébauche dans un bloc de bois.
- La figure 2 illustre une matrice contenant une ébauche de bois.
- La figure 3a illustre une étape de pressage dans laquelle une presse de forme est amenée contre une ébauche dans une matrice.
- La figure 3b illustre une étape de pressage dans laquelle la presse de forme a compressé une partie de l'ébauche.
- La figure 4 illustre une coupe transversale d'une matrice contenant une ébauche de bois, le flanc de positionnement de la matrice étant incliné.
- La figure 5 illustre une coupe transversale d'une matrice contenant une ébauche de bois ainsi qu'une presse de forme, le flanc de positionnement de la matrice et le flanc de guidage de la presse étant inclinés.
- La figure 6 illustre une coupe transversale d'une presse de forme possédant un poinçon avec un flanc de poinçonnage incliné.
- La figure 7 illustre une coupe transversale d'une matrice avec un logement particulier contenant une ébauche de bois.
- La figure 8 illustre une coupe transversale d'une presse de forme ayant un profil particulier à deux poinçons.
- La figure 9 illustre une coupe transversale d'une matrice dont le fond est structuré.
- La figure 10a illustre une coupe transversale d'une presse de forme avant pressage permettant diverses pressions sur la surface d'une ébauche.
- La figure 10b illustre une coupe transversale d'une presse de forme après pressage permettant diverses pressions sur la surface d'une ébauche.
- Les figures 11a et 11b illustrent des presses de forme avec un chanfrein.
- La figure 12 illustre une matrice dont le fond possède un chanfrein.
- La figure 13 illustre deux positions d'un dispositif d'extraction de la presse de forme après pressage.
- La figure 14a illustre une presse de forme dont un flanc latéral comprend une portion en escalier.
- La figure 14b illustre une vue de dessous d'une presse de forme dont le profil comporte des portions en escalier.
- Les figures 15a et 15b illustrent des presses de formes comprenant plusieurs poinçons.

### Exemple(s) de mode de réalisation de l'invention

La présente invention concerne un procédé de formage d'un objet en bois par compression d'une ébauche, la compression étant réalisée dans une direction parallèle aux fibres du bois.

Des exemples d'objets en bois pouvant être obtenus par le procédé de l'invention incluent par exemple des jouets, des manches de coutellerie, des objets de décoration, de vaissellerie, des boîtes, des boîtes pour l'horlogerie, des boîtes à bijoux, des contenants ou emballages pour produits cosmétiques, des éléments vestimentaires ou de mode tels que des boutons, des semelles de chaussure, etc.

Le présent procédé est particulièrement adapté pour des contenants de produits visqueux tels que des pommades, de crèmes, voire de liquides. En effet, la densification résultant du pressage diminue la porosité du bois lui conférant ainsi une imperméabilité suffisante pour contenir des produits visqueux ou liquides. Ainsi le risque de transfert de molécules du bois vers une matière en contact ou inversement est faible car les canaux de transport sont clos. De plus, le bois est naturellement un matériau noble au potentiel antibactérien, agréable au toucher et souvent possédant une odeur ressentie comme agréable.

La figure 1 illustre des exemples de découpe possible d'une ébauche 11 dans une pièce de bois 10. La découpe est réalisée selon des lignes de découpe 12 dans une direction transverse aux fibres du bois afin de permettre une compression parallèle aux fibres du bois dans un deuxième temps. Le terme transverse est ici à comprendre au sens de « non-parallèle » i.e., l'angle entre les lignes de découpe 12 et les fibres du bois est non nul.

L'ébauche 11 obtenue par découpage est ensuite positionnée dans ou par une matrice 20. Cette matrice comporte un flanc de positionnement 21 en appui contre l'ébauche. Comme illustré sur la figure 2, l'ébauche est positionnée à l'intérieur de la matrice, de sorte qu'une des faces de l'ébauche transverses aux fibres du bois soit libre et de sorte que le flanc de positionnement et le fond de la matrice entourent l'ébauche sur le reste de sa surface. Le positionnement de l'ébauche peut consister en un simple placement de l'ébauche par la partie ouverte de la matrice destinée à guider la presse de forme ou, dans certains modes de réalisation plus complexes, l'ébauche peut être introduite latéralement dans un logement de la matrice. Un tel mode de réalisation est illustré sur la figure 7, où les contraintes géométriques de l'ébauche nécessitent qu'elle soit placée dans la matrice 20, par exemple par coulissage selon une direction perpendiculaire à la direction de pressage. Il est aussi possible de positionner l'ébauche au moyen d'une ouverture usinée dans l'ébauche, ou de parties de matrice serrables.

Une fois l'ébauche 11 positionnée contre la matrice 20, un pressage de cette ébauche par une presse de forme 30 est réalisé. La direction du pressage est parallèle aux fibres de bois de l'ébauche. La presse de forme est mise en appui contre la face libre de l'ébauche et une pression est exercée sur la presse de forme de sorte à déformer l'ébauche jusqu'à reproduire en négatif tout ou partie du volume de la presse de forme et/ou de la matrice dans l'ébauche.

Une caractéristique du présent procédé consiste en ce que le pressage est effectué à froid et à sec. Le pressage à chaud permet de réduire la force de pression nécessaire à la déformation du bois. Cependant, l'augmentation de la température du bois contribue au desséchement de celui-ci, ayant pour conséquence une plus grande sensibilité aux déformations, notamment aux retraits qui doivent être ensuite compensés ou aux fissures. Une telle compensation peut être facilitée par un étuvage du bois avant pressage ou via une matrice rétractable dans certaines directions. Cependant, ces étapes viennent compliquer le procédé et le rendent ainsi plus coûteux.

Le pressage à sec signifie aussi que l'ébauche de bois ne nécessite aucun trempage avant pressage, typiquement, aucun trempage dans une résine durcissante ou aucun étuvage.

La presse de forme comporte un flanc de poinçonnage 303 en appui contre l'ébauche lors du pressage.

La figure 3a illustre une première étape de ce procédé dans laquelle l'ébauche 11 a été positionnée dans la matrice 20 en appui contre le flanc de positionnement 21 et une presse de forme 30 est déplacée en direction de la surface libre de l'ébauche. La figure 3b illustre une seconde étape dans laquelle une partie centrale de la presse de forme 30 a compressé l'ébauche 20 jusqu'à l'obtention d'un renfoncement par rapport à la partie latérale de l'ébauche.

Lors de l'étape de pressage, la presse de forme 30 est amenée mécaniquement contre la surface libre de l'ébauche 11. Afin de minimiser les déplacements latéraux de la presse de forme durant le mouvement en direction de l'ébauche, la matrice peut être pourvue d'un premier flanc de guidage 24 pour guider la presse de forme. Ce premier flanc de guidage peut consister, dans un mode de réalisation préférentiel, en une portion du flanc de positionnement 21. Dans un autre mode de réalisation non représenté, le flanc de guidage 24 de la matrice peut être un élément modulaire disposé solidairement sur la matrice de sorte à augmenter la surface servant à guider la presse de forme. Une fonctionnalité de ce premier flanc de guidage 24 est de garantir un guidage précis de la presse de forme lors du pressage par rapport à la matrice et à l'ébauche.

Comme illustré sur les figures 3a et 3b, la presse de forme peut également comprendre un deuxième flanc de guidage 32 venant coulisser contre le premier flanc de guidage 24 et/ou contre le flanc de positionnement de la matrice lors du mouvement de la presse de forme 30. Afin d'optimiser le guidage de la presse, le diamètre de la presse de forme au niveau du deuxième flanc de guidage est légèrement inférieur au diamètre interne de la matrice au niveau du premier flanc de guidage de la matrice de sorte à laisser un jeu compris entre 0.01mm et 0.5mm nécessaire à l'extraction de l'objet après le pressage .

Afin de garantir un maintien optimal de l'ébauche 11 pendant le pressage, le flanc de positionnement 21 de la matrice est, idéalement, parallèle à la direction des fibres de bois. Cependant, afin de faciliter le démoulage de l'objet en bois après le pressage, au moins un flanc de positionnement de la matrice peut être légèrement incliné d'un premier angle α par rapport aux fibres du bois de sorte à former un cône tronqué dont le diamètre le plus large se trouve au niveau de la face libre de l'ébauche. Un tel mode de réalisation est illustré sur la figure 4. Ce premier angle α peut atteindre au maximum 5° par rapport à la direction de pressage, c'est-à-dire la direction des fibres du bois de l'ébauche lorsqu'elle se trouve positionnée dans la matrice.

Dans un mode de réalisation, la matrice comprend un flanc de positionnement incliné comme décrit ci-dessus afin de faciliter le démoulage et un flanc de guidage essentiellement vertical dans le prolongement du flanc de positionnement afin de garantir le guidage de la presse pendant le pressage.

Le jeu entre le premier flanc de positionnement 21 et l'ébauche est de préférence très réduit avant le pressage, afin de permettre l'insertion de l'ébauche dans la matrice mais de garantir son immobilisation lors du pressage tout en évitant les déformations latérales. Dans un mode de réalisation préférentiel, ce jeu est de préférence inférieur à 0,5mm.

La presse de forme 30 illustrée sur la figure 5 comprend un deuxième flanc de guidage 32 qui est, de manière similaire au flanc de positionnement 21, incliné d'un troisième angle β par rapport au sens de compression de sorte à s'adapter à l'inclinaison du flanc de positionnement. Le troisième angle β peut atteindre au maximum 1° par rapport à la direction de pressage. La figure 5 illustre un mode de réalisation dans lequel le flanc de guidage de la presse de forme 32 forme un angle β de sorte à correspondre à l'inclinaison du flanc de positionnement 21.

Il est possible d'avoir une matrice, respectivement une presse de forme, avec un ou plusieurs flancs de positionnement, respectivement de guidage, qui sont inclinés, et au moins un autre flanc de positionnement, respectivement de guidage, parallèle aux fibres du bois et permettant ainsi effectivement un guidage de la presse de forme contre la matrice tout au long de son déplacement.

L'inclinaison du deuxième flanc de guidage 32 de la presse de forme un angle β par rapport aux fibres du bois permet par exemple de faciliter le démoulage de l'ébauche après l'étape de pressage. Cependant, cette inclinaison exclut un guidage de la presse de forme dans la matrice car dès le moment où le deuxième flanc de guidage de la presse de forme entre en contact avec le premier flanc de guidage 24 de la matrice, le mouvement vertical de la presse de forme en direction de l'ébauche est interdit.

Dans un autre mode de réalisation, la matrice 20 est démontable afin de faciliter le démoulage de l'objet de bois après pressage. Alternativement ou complémentairement, la matrice peut être pourvue d'extracteurs permettant également de faciliter le démoulage de l'objet.

Deux problèmes distincts peuvent se poser lors du démoulage. Premièrement, la presse de forme 30 et l'ébauche peuvent rester solidaire l'une à l'autre, et deuxièmement, la matrice et l'ébauche peuvent également rester solidaire l'une à l'autre.

Afin de séparer la presse de forme de l'ébauche après le pressage, un support de démoulage peut être disposé au-dessus de la matrice, comme illustré sur la figure 13. Le support de démoulage peut comprendre des tiges mobiles par rapport à la matrice et parallèles à l'axe de pressage permettant d'appuyer sur une portion latérale supérieure de la matrice de sorte à éloigner mécaniquement la matrice contenant l'ébauche pressée de la presse de forme.

Dans un autre mode de réalisation, les tiges mobiles sont remplacées par une bague de maintien permettant d'appuyer sur l'ébauche lorsque la presse de forme est retirée de sorte à extraire la presse de forme de l'ébauche.

Le flanc de poinçonnage 303 sur la presse de forme 30 forme un deuxième angle γ avec les fibres du bois. Afin de permettre une plus large variété de formes à presser dans l'ébauche ainsi qu'afin de faciliter le démoulage de l'objet et de la presse après le pressage, cet angle peut varier selon l'invention entre 0° et 5°. Ainsi le profil de la presse de forme au niveau de son flanc de poinçonnage peut être légèrement conique comme illustré sur la figure 6. Ce deuxième angle γ permet de plus d'obtenir une qualité supérieure de la surface interne de l'objet en bois.

Alternativement, des extracteurs peuvent être utilisés pour sortir l'objet de la matrice après pressage. Ces extracteurs consistent par exemple en des éléments modulaires de la matrice ou de la presse de forme. Typiquement, si le flanc de poinçonnage de la presse de forme est vertical, c'est-à-dire si l'angle γ est égal à 0°, il est préférable d'ajouter des extracteurs.

Dans un mode de réalisation selon l'invention illustré sur la figure 6, la presse de forme 30 comprend une première surface plane 301 perpendiculaire aux fibres du bois lorsque l'ébauche 11 est positionnée dans la matrice 20 ainsi qu'une deuxième surface plane 302 reliées entre elles par le flanc de poinçonnage 303 de la presse de forme. La première surface plane et le flanc de poinçonnage forment ensemble un poinçon déterminant la forme et/ou le volume de compression de l'ébauche. Lors de l'étape de pressage, la première surface plane 301 est la première partie de la presse de forme à entrer en contact avec l'ébauche et pénètre ensuite à l'intérieur de celle-ci sous l'effet de la pression.

Dans un autre mode de réalisation illustré sur la figure 8, la presse de forme 30 comprend plusieurs poinçons permettant de réaliser plusieurs empreintes distinctes dans l'ébauche 11. Chaque poinçon comprend une première surface plane 301 perpendiculaire aux fibres du bois lorsque l'ébauche est positionnée dans la matrice, une deuxième surface plane 302 ainsi qu'un flanc de poinçonnage 303 reliant la première surface plane à la deuxième surface plane.

Le terme poinçon est ici utilisé pour désigner la ou les portion(s) saillante(s) de la presse de forme à son extrémité la plus proche de l'ébauche lors du pressage. Les figures 15a et 15b illustrent des presses de formes pourvues de plusieurs poinçons, par exemple trois poinçons, dont la largeur peut varier. Les poinçons sont ainsi délimités soit, latéralement, par le flanc de poinçonnage 303 de la presse de forme, soit par des renfoncements 305 de la presse de forme.

La résolution minimale du bois pour un pressage avec une presse de forme comprenant plusieurs poinçons, c'est-à-dire la distance minimale entre les extrémités les plus proches de deux poinçons consécutifs, est comprise entre 0.1mm et 10mm, de manière préférentielle entre 0.5mm et 8mm, typiquement entre 1mm et 5mm. Cette résolution dépend de plusieurs paramètres, tels que l'essence de bois et/ou la profondeur de pressage. La figure 15a illustre une presse de forme avec une résolution de l'ordre de 3mm, c'est-à-dire que la largeur des renfoncements 305 est environ égale à 3mm. La figure 15b illustre un mode de réalisation dans lequel la résolution est d'environ 2mm et dans lequel les renfoncements sont particulièrement excentrés par rapport au centre de la presse de forme.

La géométrie de la portion inférieure du flanc de poinçonnage 303 de la presse de forme 30, c'est-à-dire la portion entrant en contact en premier avec l'ébauche lors du pressage, est particulièrement importante en ce qui concerne la netteté des flancs et de la transition fond/flanc de pièce de bois résultant du pressage.

Dans un mode de réalisation, le flanc de poinçonnage forme un angle vif avec la portion de la presse de forme perpendiculaire aux fibres du bois.

Comme illustré sur les figures 11a et 11b, le flanc de poinçonnage 303 peut aussi être pourvu d'un chanfrein 304 afin d'obtenir un chanfrein correspondant sur l'ébauche après pressage. Un tel chanfrein est typiquement utilisé pour lisser la transition flanc/fond de la pièce obtenue après pressage de l'ébauche.

Pour une forme intérieure, la transition entre les flancs verticaux et la surface de fond de la matrice 23 possède typiquement un angle vif avec un chanfrein d'au plus 35°, préférentiellement d'au plus 30°.

Alternativement ou complémentairement, le flanc de poinçonnage 303 peut également être pourvu d'un arrondi, dont l'angle avec la surface de fond de la matrice ne dépasse pas 35°, préférentiellement 30°.

Dans un mode de réalisation non représenté, le flanc de guidage 303 peut également comprendre un chanfrein sur une portion supérieure, de sorte à réaliser un chanfrein sur une forme extérieure de l'ébauche pendant le pressage. Pour de telles chanfrein sur des formes extérieures, l'angle du chanfrein peut typiquement aller jusqu'à 50°.

Comme illustré sur la figure 12, le flanc de positionnement 21 de la matrice peut également comprendre un chanfrein 211 au niveau de la transition flanc de positionnement/surface de fond de la matrice.

Un tel chanfrein 211 permet notamment de faciliter l'extraction de l'ébauche de la matrice après le pressage. Il permet aussi d'obtenir une transition nette entre les flancs externes de l'ébauche et la surface externe du fond de l'ébauche. Le chanfrein 211 forme typiquement un angle avec une surface de fond de la matrice d'au plus 55°, préférentiellement de 45°.

Afin d'améliorer le rendu de la pièce obtenue de l'ébauche par pressage, le flanc de poinçonnage 303 de la presse de forme 30 peut comprendre un profil en escalier dont le pas est relativement petit par rapport à la taille de l'ébauche. Un tel profil en escalier permet notamment d'approximer une courbe, dont la réalisation par pressage peut être complexe, sans altérer le rendu visuel. Il permet aussi d'améliorer la netteté de certaines transitions flancs/fond de l'ébauche.

Dans un mode de réalisation illustré sur la figure 14a, le profil de la transition entre le flanc de poinçonnage et la partie inférieure de la presse de forme comprend un escalier dont le pas, c'est-à-dire la largeur d'une marche d'escalier, est compris entre 0.01mm et 0.2mm. Les marches d'escaliers sont ainsi perpendiculaires aux fibres du bois de l'ébauche lorsqu'elle se trouve dans la matrice.

Dans un autre mode de réalisation, le flanc de guidage comprend un profil en escalier dont les marches sont parallèles aux fibres du bois de l'ébauche. La figure 14b illustre un profil en escalier de la presse de forme obtenu par coupe selon un plan orthogonal aux fibres du bois de l'ébauche dans la matrice. Comme expliqué ci-dessus, le pressage de portions courbes, notamment lorsque leur courbure est parallèle aux fibres du bois pendant le pressage peut être problématique au niveau de la netteté des flancs lorsque l'angle de la courbe est important. L'approximation d'une telle courbe par une portion en escalier dont les segments rectilignes sont nets au pressage permet de résoudre ce problème.

La netteté des flancs peut dépendre de la vitesse de pressage. De manière générale, une vitesse de pressage élevée permet d'obtenir des flancs plus nets. Cette vitesse est typiquement comprise entre, 4mm/s et 180mm/s.

Lors de l'étape de pressage, l'ébauche 11 peut être compressée sur la totalité de sa surface libre ou sur une ou plusieurs zones prédéfinies et correspondants à la géométrie de la presse de forme. Ainsi, la hauteur maximale H de l'ébauche dans le sens des fibres du bois peut se trouver réduite après pressage si la totalité de l'ébauche est compressée. Au contraire, la hauteur maximale H de l'ébauche dans le sens des fibres du bois peut rester identique après pressage si seule une zone de l'ébauche est compressée.

Sur la figure 3a, l'ébauche possède une hauteur maximale avant pressage H tandis que, comme illustré sur la figure 3b, l'ébauche possède une hauteur maximale après pressage H' et une hauteur minimale après pressage H". Dans tous les cas les relations suivantes sont toujours vérifiées : $H \geq H ′ \geq H " .$ Si seule une partie de l'ébauche est pressée, alors H = H' > H", tandis que si la totalité de l'ébauche est pressée, alors H > H' ≥ H".

L'étape de pressage peut être réalisée en exerçant une pression continue de la presse de forme 30 sur la surface libre de l'ébauche de sorte à comprimer en une seule fois la totalité de la hauteur souhaitée. De façon complémentaire ou alternative, l'étape de pressage peut être réalisée en exerçant un martelage, c'est-à-dire, une succession de pressions de la presse de forme contre la surface libre de l'ébauche.

Le martelage permet une diminution de la force de pression nécessaire pour presser une hauteur similaire, et/ou une densification du bois sur une plus grande profondeur.

Alternativement, ou additionnellement, l'ébauche ou la matrice ou la presse de forme peut être soumise à des vibrations, par exemple à des vibrations dans le sens longitudinal des fibres du bois à une fréquence entre 1Hz et 1MHz, afin de la mettre en vibration et de faciliter la compression de l'ébauche par la presse de forme. Ces vibrations facilitent la pénétration de la presse de forme dans le bois, facilitent les glissements des fibres les unes contre les autres, et peuvent contribuer à le ramollir en l'échauffant légèrement lors du pressage. Ainsi, comme dans le cas du martelage, la soumission de l'ébauche à ces vibrations permet une diminution de la force de pression nécessaire pour presser une hauteur similaire, et/ou une densification du bois sur une plus grande profondeur.

La structuration correspond à la création d'un relief par pressage sur une portion de l'ébauche, ce relief étant comparativement petit par rapport à la taille de l'ébauche. Les reliefs obtenus par structuration ont typiquement une résolution minimale de l'ordre de la taille des canaux conduisant l'eau dans le bois, c'est-à-dire de comprise entre 10 µm et 50 µm.

La profondeur du relief de structuration dans le sens de pressage est inférieure à la distance de déplacement de la presse de forme dans l'ébauche. La profondeur des structures dans le sens de pressage peut être inférieure à 2mm.

Dans un mode de réalisation, la presse de forme est structurée de sorte à imprimer le motif en négatif sur l'ébauche lors du pressage. Alternativement ou complémentairement, la surface de fond de la matrice est également structurée de sorte à imprimer en négatif le motif sur la surface externe de l'ébauche en contact avec le fond de la matrice.

La structuration permet entre autres la réalisation de logos, marques, textes, motifs ainsi que de texturages particulier pouvant avoir une fonction physique ou esthétique.

Alternativement ou complémentairement, un élément structuré peut être disposé entre la presse de forme et l'ébauche, ou entre l'ébauche et la surface de fond de la matrice, de sorte que lors du pressage, le motif de l'élément structuré soit reproduit en négatif sur l'ébauche. L'élément structuré peut être par exemple un tissu, un morceau de cuir, un morceau de papier, une feuille d'arbre, etc. Dans un mode de réalisation, une première étape de pressage permet de former l'ébauche, notamment les flancs, puis, une seconde étape de pressage permet de structurer des portions de l'ébauche formée.

La partie de la presse de forme en contact avec l'ébauche lors du pressage peut être structurée de sorte à produire une image en négatif ou en positif sur l'ébauche. La première surface plane et/ou la deuxième surface plane de la presse de forme peuvent être structurées.

De manière similaire, la figure 9 illustre un mode de réalisation dans lequel la matrice, dans ce cas une surface de fond de la matrice 23 opposé à la surface libre de l'ébauche, peut aussi être structuré afin d'obtenir un motif en positif ou en négatif sur la face de l'ébauche opposée à sa face libre.

Cette structuration de la presse de forme et/ou de la matrice permet de combiner le pressage d'une ébauche dans le but de former un objet en bois et l'impression en négatif ou en positif d'un motif.

Les structures peuvent comprendre par exemple une image, un motif, un logo, un texte, des nervures, des rainures, etc, sur la surface de la presse de forme dans le but de s'imprimer en négatif dans l'ébauche.

De façon évidente, l'essence de bois choisie pour l'ébauche influence considérablement les paramètres de pressage et la variété d'objets réalisables. En effet, plus un bois est dense, plus la force de pression à exercer pour le comprimer d'une hauteur donnée est importante. Ainsi, plus la densité du bois choisi est faible, plus la compression peut être importante et donc plus le volume comprimé est grand.

Ainsi, dans un mode de réalisation, l'ébauche est découpée dans un bois ayant une densité inférieure à 0.75 kg/dm³, de façon préférentielle, dans un bois ayant une densité inférieure à 0.5 kg/dm³. Des essences de bois adaptées sont par exemple le peuplier ou le tilleul (environ 0.5 kg/dm³), l'épicéa (environ 0.45 kg/ dm³), le balsa (environ 0.14 kg/ dm³). D'autres essences telles que le châtaignier, l'érable, le hêtre, le sapin, l'okoumé, l'arolle ou l'aulne sont aussi particulièrement adaptées au cadre de la présente invention. La liste de ces essences n'est en aucun cas limitative, le présent procédé de pressage fonctionnant avec des essences de bois ayant une densité allant jusqu'à 0.75 kg/dm³, voire jusqu'à 0.85 kg/dm³.

Afin d'augmenter la porosité du bois et de faciliter ainsi l'étape de pressage, une étape préliminaire d'usinage mécanique de l'ébauche peut être réalisée. Dans un mode de réalisation, une série de micro-forages est effectuée à l'aide d'un forêt, ou par étampage avec des aiguilles, de sorte à diminuer la densité de l'ébauche avant le pressage. Les trous ainsi percés par micro-forage sont comblés lors de la compression, L'objet résultant peut être rendu suffisamment étanche pour contenir des produits visqueux (crèmes, pâtes, etc) ou même liquides.

Le procédé de l'invention peut aussi être utilisé pour fabriquer des objets qui ne comportent pas de portions concaves sur leur face supérieure, mais également seulement des portions convexes. Dans un mode de réalisation, le procédé est utilisé pour fabriquer des pièces de jeu en bois, par exemple des briques de construction emboîtables.

Dans un mode de réalisation, l'extrémité de la presse de forme entrant en contact en premier avec l'ébauche lors du pressage possède un profil biseauté et/ou tranchant de sorte à faciliter sa pénétration dans le bois. Un tel profil permet en outre d'obtenir des flancs de l'objet en bois propres après pressage et d'éviter un éventuel travail de ponçage après le pressage.

Dans un mode de réalisation illustré sur les figures 10a et 10b, différentes pressions peuvent être exercées sur des zones différentes de l'ébauche durant une seule étape de pressage à l'aide de la presse de forme. Comme illustré sur les figures 10a et 10b, une force de pression F2 est exercée sur une première zone latérale de l'ébauche tandis qu'une autre force de pression F1 est exercée sur la partie centrale de l'ébauche. De cette façon, différentes hauteurs et densités de compression peuvent être atteintes au moyen d'une seule étape de pressage tout en garantissant un maintien optimal de l'ébauche dans la matrice durant le pressage.

La possibilité d'obtenir différentes forces de pressions au moyen d'une seul presse de forme est par exemple obtenue en disposant un ressort au-dessus de la zone latérale de la presse de forme (i.e. au-dessus de la zone correspondant à la force de pression F2). Ainsi, lorsqu'une même force de pression est appliquée sur le haut de la presse de forme, le ressort permet d'absorber une partie de la force de pression sur la zone latérale de l'ébauche tandis que la pression sur la zone centrale est maximale.

Le présent procédé peut aussi être appliqué pour assembler par pressage une seconde ébauche en bois à la première ébauche. Dans un mode de réalisation non représenté, une seconde ébauche est placée entre la première ébauche et la presse de forme. Les deux ébauches sont alors assemblées l'une à l'autre lors de l'étape de pressage sous l'effet de la pression exercée par la presse de forme. L'assemblage des deux ébauches peut être facilité par pressage préalable de deux profils correspondants sur chacune des faces des ébauches destinées à être en contact avec l'autre.

Alors que la direction des fibres du bois de la première ébauche est toujours parallèle au sens du pressage, la direction des fibres du bois de la seconde ébauche peut, elle, être parallèle, perpendiculaire ou oblique par rapport à la direction de pressage. Cette latitude permet de créer des motifs intéressant sur l'objet final ainsi que soit de faciliter le pressage en diminuant la pression nécessaire pour comprimer les deux ébauches, ou alors pour l'obtention d'un objet final particulièrement résistant. Il est aussi possible de combiner des essences de bois de différentes densités et différentes résistances à la compression.

L'assemblage de deux pièces obtenues par le procédé de pressage peut aussi être obtenu après le pressage de chaque pièce, par exemple à l'aide de tenons et/ou mortaises. La pièce destinée à être insérée dans l'autre peut être séchée avant son insertion ; en reprenant l'humidité de l'air ambiant, elle aura tendance à se dilater pour renforcer la liaison tenon-mortaise.

Alternativement ou complémentairement, le procédé de pressage de la présente invention peut également être appliqué à une ébauche issue du collage de deux ou plus pièces de bois afin de permettre le pressage d'ébauche plus grandes. Le collage peut typiquement être effectué dans le sens des fibres du bois des deux pièces. La résistance au pressage d'un collage est essentiellement identique à une ébauche non-collée. Par ailleurs, les lignes de collage sont pratiquement invisibles après pressage.

### Numéros de référence employés sur les figures

- 10: Pièce de bois
- 11: Ebauche
- 12: Ligne de découpe
- 20: Matrice
- 21: Flanc de positionnement
- 211: Second chanfrein
- 22: Logement
- 23: Surface de fond de la matrice
- 24: Premier flanc de guidage
- 30: Presse de forme
- 31: Poinçon
- 32: Deuxième flanc de guidage
- 301: Première surface plane
- 302: Deuxième surface plane
- 303: Flanc de poinçonnage
- 304: Premier chanfrein
- 305: Renfoncement
- 40: Tige mobile

- α: Premier angle
- γ: Deuxième angle
- β: Troisième angle
- H: Hauteur maximale avant pressage
- H': Hauteur maximale après pressage
- H": Hauteur minimale après pressage

## Revendications

1. Procédé de formage d'un objet en bois comportant les étapes suivantes :
- obtention d'une ébauche (11) par découpage d'une pièce de bois (10) selon une direction transversale aux fibres du bois ;
- positionnement de l'ébauche par une matrice (20) ;
- pressage de l'ébauche au moyen d'une presse de forme (30) mise en appui contre une face libre de l'ébauche, en exerçant une pression selon une direction parallèle aux fibres du bois
**caractérisé en ce que** la pression lors du pressage est supérieure à 1,5*10⁶ N/m²,
**en ce que** le pressage est effectué à froid,
**en ce que** le pressage est effectué à sec,
et **en ce que** la presse de forme comporte un flanc de poinçonnage (303) en appui contre l'ébauche lors du pressage, le flanc de poinçonnage formant un deuxième angle (γ) n'excédant pas 5° avec les fibres du bois de l'ébauche positionnée dans la matrice,
la surface de contact entre la presse de forme (30) et l'ébauche comprenant une première surface plane (301) perpendiculaire aux fibres du bois et une deuxième surface plane (302), le flanc de poinçonnage (303) de la presse de forme joignant la première surface plane et la deuxième surface plane,
en sorte que lors de l'étape de pressage, la première surface plane (301) est la première partie de la presse de forme à entrer en contact avec l'ébauche et qu'elle pénètre ensuite à l'intérieur de celle-ci sous l'effet de la pression.

2. Procédé selon la revendication 1, dans lequel la matrice (20) comporte un premier flanc de guidage (24) essentiellement vertical, et/ou dans lequel la presse de forme (30) comporte un deuxième flanc de guidage (32) essentiellement vertical, le deuxième flanc de guidage étant apte à coulisser contre le premier flanc de guidage lors du pressage.

3. Procédé selon l'une des revendications précédentes, dans lequel une hauteur maximale (H) de l'ébauche (11) dans le sens des fibres du bois est réduite lors du pressage.

4. Procédé selon l'une des revendications précédentes, la pression lors de l'étape de pressage étant de préférence supérieure à 2*10⁶ N/m^{2,}, préférentiellement supérieure à 5*10⁶ N/m².

5. Procédé selon l'une des revendications précédentes, dans lequel le flanc de poinçonnage (303) comprend un premier chanfrein (304).

6. Procédé selon la revendication précédente, dans lequel le premier chanfrein (304) forme un angle avec une surface de fond de la matrice d'au plus 35°.

7. Procédé selon l'une des revendication précédentes, dans lequel la matrice (20) comporte un flanc de positionnement (21) en appui contre l'ébauche lors du pressage et formant un premier angle (α) n'excédant pas 5° avec les fibres du bois de l'ébauche positionnée dans la matrice.

8. Procédé selon la revendication précédente, dans lequel le flanc de positionnement (21) comprend un second chanfrein (211).

9. Procédé selon la revendication précédente, dans lequel le second chanfrein (211) forme un angle avec une surface de fond de la matrice (23) d'au plus 55°.

10. Procédé selon l'une des revendications précédentes, dans lequel la presse de forme (30) comprend un profil en escalier,

11. Procédé selon l'une des revendications précédentes, dans lequel la presse de forme (30) et/ou une surface de fond de la matrice (23) sont structurés de manière à former un relief sur l'ébauche par pressage.

12. Procédé selon l'une des revendications précédentes, **caractérisé en ce que** l'ébauche (11) a une densité avant pressage inférieure à 0.75 kg/dm³, de préférence, inférieure à 0.5 kg/dm³.

13. Procédé selon l'une des revendications précédentes, **caractérisé par** une étape d'usinage mécanique de l'ébauche (11) avant pressage pour augmenter sa porosité et réduire sa densité.

14. Procédé selon la revendication précédente, l'usinage mécanique comportant plusieurs micro-forages ou étampage d'aiguilles dans le sens des fibres du bois.

15. Procédé selon l'une des revendications précédentes, une extrémité de ladite presse de forme (30) en contact avec l'ébauche comprenant un profil biseauté.

## Patentansprüche

1. Verfahren zum Formen eines Holzgegenstands die folgenden Schritten umfassend:
- Erhalten eines Rohlings (11) durch Schneiden eines Holzstücks (10) in einer Richtung quer zu den Holzfasern;
- Positionieren des Rohlings durch eine Matrize (20);
- Pressen des Rohlings mittels einer Formpresse (30), die gegen eine freie Seite des Rohlings gedrückt wird, wobei ein Druck in einer Richtung parallel zu den Holzfasern ausgeübt wird
**dadurch gekennzeichnet,**
**dass** der Druck beim Pressen größer als 1,5*10⁶ N/m² ist,
**dass** das Pressen kalt durchgeführt wird,
**dass** das Pressen trocken durchgeführt wird, und
**dass** die Formpresse eine Stanzflanke (303) aufweist, die beim Pressen gegen den Rohling drückt, wobei die Stanzflanke einen zweiten Winkel (γ) von nicht mehr als 5° mit den Holzfasern des in der Matrize positionierten Rohlings bildet,
wobei die Kontaktfläche zwischen der Formpresse (30) und dem Rohling eine erste ebene Fläche (301) senkrecht zu den Holzfasern und eine zweite ebene Fläche (302) umfasst, wobei die Stanzflanke (303) der Formpresse die erste ebene Fläche und die zweite ebene Fläche verbindet,
sodass beim Pressvorgang die erste ebene Fläche (301) als erster Teil der Formpresse mit dem Rohling in Kontakt kommt und anschließend unter dem Einfluss des Drucks in diesen eindringt.

2. Das Verfahren nach Anspruch 1, wobei die Matrize (20) eine erste, im Wesentlichen vertikale Führungsflanke (24) aufweist und/oder wobei die Formpresse (30) eine zweite, im Wesentlichen vertikale Führungsflanke (32) aufweist, wobei die zweite Führungsflanke beim Pressen gegen die erste Führungsflanke gleiten kann.

3. Das Verfahren nach einem der vorangehenden Ansprüche, wobei eine maximale Höhe (H) des Rohlings (11) in Richtung der Holzfasern beim Pressen verringert wird.

4. Das Verfahren nach einem der vorangehenden Ansprüche, wobei der Druck während des Pressvorgangs vorzugsweise mehr als 2*10⁶ N/m², vorzugsweise größer als 5*10⁶ N/m⁽²⁾ beträgt.

5. Das Verfahren nach einem der vorangehenden Ansprüche, wobei die Stanzflanke (303) eine erste Abschrägung (304) aufweist.

6. Das Verfahren nach dem vorangehenden Anspruch, wobei die erste Abschrägung (304) einen Winkel von höchstens 35° mit einer Bodenfläche der Matrize bildet.

7. Das Verfahren nach einem der vorangehenden Ansprüche, wobei die Matrize (20) eine Positionierungsflanke (21) aufweist, die beim Pressen gegen den Rohling drückt und einen ersten Winkel (α) von nicht mehr als 5° mit den Holzfasern des in der Matrize positionierten Rohlings bildet.

8. Das Verfahren nach dem vorangehenden Anspruch, bei dem die Positionierungsflanke (21) eine zweite Abschrägung (211) umfasst.

9. Das Verfahren nach dem vorangehenden Anspruch, bei dem die zweite Abschrägung (211) einen Winkel von höchstens 55° mit einer Bodenfläche der Matrize (23) bildet.

10. Das Verfahren nach einem der vorangehenden Ansprüche, wobei die Formpresse (30) ein Stufenprofil aufweist.

11. Das Verfahren nach einem der vorangehenden Ansprüche, wobei die Formpresse (30) und/oder eine Bodenfläche der Matrize (23) so strukturiert sind, dass sie durch Pressen ein Relief auf dem Rohling bilden.

12. Das Verfahren nach einem der vorangehenden Ansprüche, **dadurch gekennzeichnet, dass** der Rohling (11) vor dem Pressen eine Dichte von weniger als 0,75 kg/dm³ , vorzugsweise weniger als 0,5 kg/dm³ , aufweist.

13. Das Verfahren nach einem der vorangehenden Ansprüche, **gekennzeichnet durch** einen Schritt der mechanischen Bearbeitung des Rohlings (11) vor dem Pressen, um dessen Porosität zu erhöhen und dessen Dichte zu verringern.

14. Das Verfahren nach dem vorstehenden Anspruch, wobei die mechanische Bearbeitung mehrere Mikrobohrungen oder Nadelprägungen in Richtung der Holzfasern umfasst.

15. Das Verfahren nach einem der vorstehenden Ansprüche, wobei ein Ende der Formpresse (30), das mit dem Rohling in Kontakt steht, ein abgeschrägtes Profil aufweist.

## Claims

1. Method for shaping a wooden object comprising the following steps:
- obtaining a blank (11) by cutting a piece of wood (10) in a direction transverse to the wood fibres;
- positioning the blank using a die (20);
- pressing the blank by means of a moulding press (30) applied against a free face of the blank, exerting pressure in a direction parallel to the wood fibres,
**characterised in that** the pressure during pressing is greater than 1.5*10⁶N/m²
**in that** the pressing is carried out cold,
**in that** the pressing is carried out dry,
and **in that** the moulding press has a punching flank (303) resting against the blank during pressing, the punching flank forming a second angle (γ) not exceeding 5° with the wood fibres of the blank positioned in the die,
the contact surface between the moulding press (30) and the blank comprising a first flat surface (301) perpendicular to the wood fibres and a second flat surface (302), the punching flank (303) of the moulding press joining the first flat surface and the second flat surface,
so that during the pressing step, the first flat surface (301) is the first part of the moulding press to come into contact with the blank and then penetrates inside it under the effect of the pressure.

2. Method according to claim 1, wherein the die (20) has a first, guide flank (24) which is essentially vertical, and/or wherein the moulding press (30) has a second guide flank (32) which is essentially vertical, the second guide flank being able to slide against the first guide flank during pressing.

3. Method according to one of the preceding claims, wherein a maximum height (H) of the blank (11) in the direction of the wood fibres is reduced during pressing.

4. Method according to one of the preceding claims, wherein the pressure during the pressing step is preferably greater than 2*10⁶N/m², preferably greater than 5*10⁶N/m².

5. Method according to one of the preceding claims, wherein the punching flank (303) comprises a first chamfer (304).

6. Method according to the preceding claim, wherein the first chamfer (304) forms an angle with a bottom surface of the die of at most 35°.

7. Method according to one of the preceding claims, wherein the die (20) has a positioning flank (21) that bears against the blank during pressing and forms a first angle (α) not exceeding 5° with the wood fibres of the blank positioned in the die.

8. Method according to the previous claim, wherein the positioning flank (21) comprises a second chamfer (211).

9. Method according to the previous claim, wherein the second chamfer (211) forms an angle with a bottom surface of the die (23) of at most 55°.

10. Method according to one of the preceding claims, wherein the moulding press (30) comprises a stepped profile.

11. Method according to one of the preceding claims, wherein the moulding press (30) and/or a bottom surface of the die (23) are structured so as to form a relief on the blank by pressing.

12. Method according to one of the preceding claims, **characterised in that** the blank (11) has a density before pressing of less than 0.75 kg/dm³, preferably less than 0.5 kg/dm³.

13. Method according to one of the preceding claims, **characterised by** a step of mechanically machining the blank (11) before pressing to increase its porosity and reduce its density.

14. Method according to the preceding claim, the mechanical machining comprising several micro-drillings or needle stampings in the direction of the wood fibres.

15. Method according to one of the preceding claims, one end of said moulding press (30) in contact with the blank comprising a bevelled profile.
